# FASCICULE DE BREVET EUROPEEN

(11) **EP 3 724 092 B1**
(45) Date de publication et mention de la délivrance du brevet: **09.02.2022**
(21) Numéro de dépôt: 18833932.9
(22) Date de dépôt: 13.12.2018
(51) Int. Cl.: B65D 23/08, B65D 77/06

(54) **BOUTEILLE EN PARTICULIER POUR BOISSONS NOTAMMENT POUR BOISSONS ALCOOLISEES OU POUR PRODUITS COSMETIQUES OU PARFUMS**
FLASCHE, INSBESONDERE FÜR GETRÄNKE, INSBESONDERE FÜR ALKOHOLISCHE GETRÄNKE ODER FÜR KOSMETISCHE PRODUKTE ODER DUFTSTOFFE
BOTTLE IN PARTICULAR FOR BEVERAGES, IN PARTICULAR FOR ALCOHOLIC BEVERAGES, OR FOR COSMETIC PRODUCTS OR FRAGRANCES

(30) Priorité: 15.12.2017 FR 1762244
(43) Date de publication de la demande: 21.10.2020
(73) Titulaire: Green Gen Technologies, 31000 Toulouse (FR)
(72) Inventeur: DE GAVELLE DE ROANY, James, 31000 Toulouse (FR); LAURENT, Séverine, 31000 Toulouse (FR)
(74) Mandataire: Cabinet HERRBURGER
(86) Numéro de dépôt international: PCT/FR2018/053272
(87) Numéro de publication internationale: WO 2019/115961

(56) Documents cités:
- FR-A1- 2 549 009
- FR-A1- 3 041 329
- GB-A- 2 426 506

## Description

La présente invention a pour objet une bouteille, en particulier pour boissons, notamment pour boissons alcoolisées ou produits cosmétiques ou parfums comportant d'une part, une coque externe rigide assurant la résistance mécanique de la bouteille, comportant un corps de coque se prolongeant par un col ainsi qu'un couvercle inférieur et ayant un aspect uniforme sur la totalité du corps de coque et du col couvrant au moins 90% de leur surface, d'autre par un conteneur interne destiné à venir en contact avec la boisson ou produit cosmétique.

### ETAT DE LA TECHNIQUE

On connaît une coque d'habillage de bouteille ou de flacon selon le document FR 2 549 009. Cette coque permet de décorer la bouteille sans avoir à la décorer directement pour éviter ainsi, par exemple, la recuisson de la bouteille, ce qui se ferait à température élevée. Cette coque se compose d'un corps ayant la forme du corps de la bouteille avec un col. Si le fond est nécessaire, il est rapporté et soudé au corps de la coque. Pour permettre d'engager la bouteille dans la coque et faire passer le goulot, le col de la coque est fendu sur une certaine longueur sur deux côtés de la coque. Les deux fentes sont sensées se refermer élastiquement après le passage du goulot. Il est également prévu de cacher ces deux fentes une fois la bouteille mise en place, pour améliorer l'esthétique de la coque.

La combinaison de la coque à la bouteille se fait pour une bouteille, en général pleine car la bouteille vide, habillée de la coque ne pourrait circuler dans une ligne d'emboîtage ne serait-ce qu'en raison de son encombrement.

Cet ensemble réunissant une coque à une bouteille présente de nombreux inconvénients tels que la complexité de la fabrication, la difficulté de l'assemblage de la bouteille à la coque et le temps nécessaire d'autant plus que cet assemblage est complexe à réaliser par une machine et l'encombrement de cette combinaison par rapport à une bouteille ne permet d'appliquer cette coque que sur des bouteilles déjà remplies. Un autre inconvénient est le poids de l'ensemble qui est celui de la bouteille augmenté de celui de la coque.

### BUT DE L'INVENTION

La présente invention a pour but de réaliser une bouteille ayant les avantages des possibilités décoratives d'une bouteille par une coque d'habillage sans présenter les inconvénients de fabrication et d'utilisation de la combinaison bouteille + coque et notamment pour réduire le poids de la bouteille.

### EXPOSE ET AVANTAGES DE L'INVENTION

A cet effet, l'invention a pour objet une bouteille pour boissons et en particulier pour boissons alcoolisées ou pour produits cosmétiques ou parfums, qui comporte : d'une part une coque externe rigide assurant la résistance mécanique de la bouteille, comportant un corps de coque se prolongeant par un col muni d'un goulot ainsi qu'un couvercle inférieur, ayant un aspect uniforme sur la totalité du corps de coque et du col, couvrant au moins 90% de leur surface, et - d'autre part, un conteneur interne destiné à venir en contact avec la boisson, le produit cosmétique ou le parfum, bouteille caractérisée en ce que
- la coque ayant un poids inférieur à 0,5g/cm2 est équipée d'un capuchon en un matériau rigide emmanché sur le goulot, fixé à celui-ci et comportant une partie annulaire externe ainsi qu'une partie annulaire interne enfilée à l'intérieur du goulot, cette coque étant réalisée en une tresse cylindrique de fibres végétales dont la température de brulage est supérieure à 140°C, et insérée dans une matrice d'imprégnation en une résine thermoplastique dont la température de fusion est inférieure ou égale à 190°,
- le conteneur interne est en un matériau thermoplastique, fixé à la partie annulaire interne du capuchon.

Cette bouteille peut avoir une forme quelconque classique ou autre sans pour cela sortir du cadre de l'invention.

Une telle bouteille peut, à titre d'exemple, renfermer de la bière, des vins tranquilles ou pétillants, ou encore des boissons spiritueuses ayant une forte teneur en alcool pouvant aller jusqu'à 60% tels que whisky, cognac, armagnac, rhum, gin, vodka, genièvre,...

De telles boissons sont traditionnellement conditionnées dans des bouteilles en verre dont l'esthétique est souvent discutable, qui présentent l'inconvénient d'être lourdes et peu résistantes mécaniquement et dont la production nécessite en outre une quantité d'énergie très importante avec pour corollaire un bilan carbone très défavorable.

Pour remédier à ces inconvénients, on a eu l'idée, conformément à l'invention, de conditionner des boissons non plus dans des bouteilles en verre, mais dans des bouteilles particulières comportant d'une part, une coque externe rigide ayant un poids inférieur à 0,5 g/cm² assurant la résistance mécanique de la bouteille, et d'autre part, un conteneur interne destiné à venir en contact avec la boisson réalisé en un matériau thermoplastique homologué par les Autorités pour le contact alimentaire.

Selon l'invention, la coque rigide comporte un corps de coque se prolongeant par un col muni d'un goulot ainsi qu'un couvercle inférieur et est équipée d'un capuchon en un matériau rigide emmanché sur le goulot, fixé à celui-ci et comportant une partie annulaire externe ainsi qu'une partie annulaire interne enfilée à l'intérieur du goulot.

Le conteneur destiné à venir en contact avec la boisson est fixé à la partie annulaire interne de ce capuchon.

La coque est réalisée en une tresse cylindrique de fibres végétales dont la température de brûlage est supérieure à 140°C, ayant un aspect uniforme sur la totalité du corps de coque et du col et couvrant au moins 90% de leur surface.

Cette tresse cylindrique qui est, de préférence, obtenue par tressage d'une fibre sur un mandrin, est insérée dans une matrice d'imprégnation en une résine thermoplastique dont la température de fusion est inférieure ou égale à 190°C.

Selon une première variante de l'invention, le conteneur destiné à venir en contact avec la boisson est un conteneur en polyéthylène térephtalate (PET) de forme spécifique fixé à la partie inférieure de la partie annulaire interne du capuchon.

Conformément à cette première variante de l'invention, la bouteille peut, à titre d'exemple, être obtenue par un procédé d'injection soufflage à partir de trois éléments préalablement fabriqués par injection, à savoir un capuchon, un couvercle inférieur et une matrice d'imprégnation ayant la forme de la bouteille, ainsi que d'une tresse cylindrique de fibres végétales ayant, elle aussi, la forme de la bouteille et d'un conteneur en PET du commerce.

Lors de la mise en oeuvre de ce procédé, la tresse cylindrique de fibres végétales est positionnée sur une vessie gonflable notamment en silicone, et la matrice d'imprégnation est emmanchée sur la face externe de cette tresse, puis l'ensemble ainsi constitué est inséré dans un moule permettant d'obtenir le corps de coque.

Le moule ainsi équipé est ensuite chauffé et la vessie gonflable est mise sous pression de façon que la résine thermoplastique constitutive de la matrice vienne imprégner la tresse de fibres végétales.

Après refroidissement et démoulage du corps de coque, le capuchon est fixé sur le col de celui-ci, le conteneur en PET est inséré à sa partie interne et fixé au capuchon, puis la fabrication du corps de coque est achevée par fixation du couvercle inférieur.

Selon une seconde variante de l'invention, le conteneur destiné à venir en contact avec la boisson est une poche souple et flexible, notamment en polyéthylène (PE), fixée à la partie inférieure de la partie annulaire interne du capuchon lors de la fabrication de celui-ci et gonflée en particulier avec de l'air comprimé après fabrication du corps de coque, fixation du capuchon sur celui-ci et de préférence fixation du couvercle inférieur.

Il est à noter que, la poche souple et flexible peut avoir une structure monocouche ou multicouches.

Conformément à cette seconde variante de l'invention, le corps de coque peut également être fabriqué par un procédé d'injection soufflage du type susmentionné.

Selon une autre caractéristique de l'invention, la résine thermoplastique constitutive de la matrice d'imprégnation est choisie parmi les résines suivantes : PE, polypropylène (PP), PET et acide polylactique (PLA).

Il est essentiel de choisir cette résine thermoplastique de sorte qu'elle ait une température de fusion inférieure à la température de brûlage des fibres végétales constitutives de la tresse cylindrique.

Il est à noter que le polypropylène est particulièrement avantageux du fait de son caractère peu onéreux et de sa facilité de formage, mais présente, en règle générale, l'inconvénient de ne pas être biodégradable et de ne pas pouvoir être fabriqué sans produits de synthèse, exclusivement à partir de biomasse.

Cet inconvénient est toutefois pondéré par le fait que la résine thermoplastique constitue moins de 10% du poids de la coque.

Les acides polylactiques qui sont plus onéreux que le polypropylène présentent, quant à eux, l'avantage d'être biodégradables dans certaines conditions.

Ces acides sont plus précisément résistants à la dégradation dans des conditions normales de température et d'humidité, mais une température supérieure à 60°C en milieu fortement humide entraîne une dégradation de leurs chaînes polymères conduisant à la formation d'oligomères qui peuvent ensuite être dégradés en présence de microorganismes (enzymes ou bactéries).

Par suite, des bouteilles conformes à l'invention dont la matrice d'imprégnation est constituée par du PLA peuvent être dégradées par un broyage suivi d'un séjour dans un fermenteur industriel ou un composteur.

Selon une autre caractéristique de l'invention, la coque de la bouteille a un diamètre variant entre environ 30 mm et environ 90 mm, et l'angle de tressage de la fibre constitutive de la tresse cylindrique varie entre 25° et 65° le long de cette coque de façon à obtenir un aspect uniforme sur la totalité de la surface du corps de coque et du col.

Il est à noter que l'angle de tressage de la fibre dépend du nombre de filaments et du diamètre final à obtenir et que les variations du diamètre de la tresse et de l'orientation des fibres sont fonction de la vitesse de tressage, donc de la vitesse d'avancement du mandrin.

Selon une autre caractéristique de l'invention, la tresse cylindrique de fibres végétales est une tresse de fibres de chanvre, de fibres de bambou, de fibres de riz, ou, de fibres de lin.

Une telle tresse peut avantageusement être constituée par une tresse de fibres de lin ayant environ 0,3 mm de diamètre et comportant 90 à 100 filaments notamment 96 filaments renfermant chacun 5 fibres.

Une tresse de ce type a un poids volumique inférieur à 1400 kg/m³ et dans le cas d'une bouteille de contenance classique, un poids de l'ordre de 35 grammes et est donc particulièrement légère.

A titre d'exemple, les fibres d'une tresse cylindrique de fibres de lin constitutive d'une bouteille conforme à l'invention peuvent présenter les caractéristiques physiques suivantes, en traction pure et en compression flexion :
- traction pure :
   - module d'élasticité parallèlement aux fibres : 61 GPa,
   - module d'élasticité perpendiculairement aux fibres : 6,4 GPA,
   - contrainte maximum parallèlement aux fibres : 580 MPA,
   - élongation avant rupture parallèlement aux fibres : 1%,
- compression flexion :
   - module d'élasticité parallèlement aux fibres : 57 GPA,
   - module d'élasticité perpendiculairement aux fibres : 6,3 GPA,
   - contrainte maximum parallèlement aux fibres : 663 MPA,

## Revendications

1. Bouteille pour boissons et en particulier pour boissons alcoolisées ou pour produits cosmétiques ou parfums, qui comporte : d'une part une coque externe rigide assurant la résistance mécanique de la bouteille, comportant un corps de coque se prolongeant par un col muni d'un goulot ainsi qu'un couvercle inférieur, ayant un aspect uniforme sur la totalité du corps de coque et du col, couvrant au moins 90% de leur surface, et
- d'autre part, un conteneur interne destiné à venir en contact avec la boissor, le produit cosmétique ou le parfum , bouteille **caractérisée en ce que**
- la coque ayant un poids inférieur à 0,5g/cm2 est équipée d'un capuchon en un matériau rigide emmanché sur le goulot, fixé à celui-ci et comportant une partie annulaire externe ainsi qu'une partie annulaire interne enfilée à l'intérieur du goulot, cette coque étant réalisée en une tresse cylindrique de fibres végétales dont la température de brulage est supérieure à 140°C,
- la coque est insérée dans une matrice d'imprégnation en une résine thermoplastique dont la température de fusion est inférieure ou égale à 190°, (C)
- le conteneur interne est en un matériau thermoplastique, fixé à la partie annulaire interne du capuchon.

2. Bouteille conforme à la revendication 1,
**caractérisée en ce que**
la tresse cylindrique de fibres végétales est une tresse de fibres de lin, de fibres de chanvre, de fibres de riz ou de fibres de bambou.

3. Bouteille conforme à l'une quelconque des revendications 1 et 2,
**caractérisée en ce que**
la coque a un diamètre variant entre environ 30 mm et environ 90 mm, et l'angle de tressage de la fibre constitutive de la tresse cylindrique varie entre 25° et 65° le long de cette coque de façon à obtenir un aspect uniforme sur la totalité de la surface du corps de coque et du col.

4. Bouteille conforme à la revendication 3,
**caractérisée en ce que**
la tresse cylindrique de fibres végétales est une tresse de fibres de lin ayant environ 0,3 mm de diamètre et comporte 90 à 100 filaments renfermant chacun 5 fibres.

5. Bouteille conforme à l'une quelconque des revendications 1 à 4,
**caractérisée en ce que**
la résine thermoplastique constitutive de la matrice d'imprégnation est choisie parmi les résines suivantes : PE, PP, PLA et PET.

6. Bouteille conforme à l'une quelconque des revendications 1 à 5,
**caractérisée en ce que**
le conteneur destiné à venir en contact avec la boisson, le produit cosmétique ou le parfum est un conteneur en PET de forme spécifique fixé à la partie inférieure de la partie annulaire interne du capuchon.

7. Bouteille conforme à l'une quelconque des revendications 1 à 5,
**caractérisée en ce que**
le conteneur destiné à venir en contact avec la boisson, le produit cosmétique ou le parfum est une poche souple et flexible, notamment en PE fixée à la partie inférieure de la partie annulaire interne du capuchon et gonflée en particulier avec de l'air comprimé.

## Patentansprüche

1. Flasche für Getränke und insbesondere für alkoholische Getränke oder für kosmetische Produkte oder Duftstoffe, die beinhaltet: einerseits eine steife Außenhülle, die die mechanische Festigkeit der Flasche sicherstellt, beinhaltend einen Hüllenkörper, der sich von einem Hals mit einer Öffnung erstreckt, und eine Bodenabdeckung, ein einheitliches Erscheinungsbild über den gesamten Hüllenkörper und den Hals aufweisend, zumindest 90 % ihrer Oberfläche bedeckend, und
- andererseits einen Innenbehälter, der dazu gedacht ist, mit dem Getränk, dem kosmetischen Produkt oder dem Duftstoff in Kontakt zu kommen,
wobei die Flasche **dadurch gekennzeichnet ist, dass**
- die Hülle, die ein Gewicht von weniger als 0,5 g/cm² aufweist, mit einer Kappe aus einem steifen Material ausgestattet ist, die auf die Öffnung aufgesteckt ist, daran befestigt ist und ein ringförmiges Außenteil sowie ein ringförmiges Innenteil beinhaltet, das in das Innere der Öffnung eingeschoben ist, wobei diese Hülle aus einem zylindrischen Geflecht aus Pflanzenfasern hergestellt ist, deren Verbrennungstemperatur höher als 140 °C ist,
- wobei die Hülle in eine Matrize zum Imprägnieren aus einem thermoplastischen Harz eingefügt ist, dessen Fusionstemperatur niedriger als oder gleich 190 ° (C) ist,
- wobei der Innenbehälter aus einem thermoplastischen Material ist, das an dem ringförmigen Innenteil der Kappe befestigt ist.

2. Flasche nach Anspruch 1,
**dadurch gekennzeichnet, dass**
das zylindrische Geflecht aus Pflanzenfasern ein Geflecht aus Flachsfasern, aus Hanffasern, aus Reisfasern oder aus Bambusfasern ist.

3. Flasche nach einem der Ansprüche 1 und 2,
**dadurch gekennzeichnet, dass**
die Hülle einen variierenden Durchmesser zwischen ungefähr 30 mm und ungefähr 90 mm aufweist, und der Flechtwinkel der Faser, die das zylindrische Geflecht bildet, zwischen 25 ° und 65 ° entlang dieser Hülle variiert, um ein einheitliches Erscheinungsbild auf der gesamten Oberfläche des Hüllenkörpers und des Halses zu erhalten.

4. Flasche nach Anspruch 3,
**dadurch gekennzeichnet, dass**
das zylindrische Geflecht aus Pflanzenfasern ein Geflecht aus Flachsfasern ist, das einen Durchmesser von ungefähr 0,3 mm aufweist und 90 bis 100 Filamente beinhaltet, die jeweils 5 Fasern enthalten.

5. Flasche nach einem der Ansprüche 1 bis 4,
**dadurch gekennzeichnet, dass**
das thermoplastische Harz, das die Matrize zum Imprägnieren bildet, aus den folgenden Harzen ausgewählt ist: PE, PP, PLA und PET.

6. Flasche nach einem der Ansprüche 1 bis 5,
**dadurch gekennzeichnet, dass**
der Behälter, der dazu gedacht ist, mit dem Getränk, dem kosmetischen Produkt oder dem Duftstoff in Kontakt zu kommen, ein Behälter aus PET in spezifischer Form ist, der an dem unteren Teil des ringförmigen Innenteils der Kappe befestigt ist.

7. Flasche nach einem der Ansprüche 1 bis 5,
**dadurch gekennzeichnet, dass**
der Behälter, der dazu gedacht ist, mit dem Getränk, dem kosmetischen Produkt oder dem Duftstoff in Kontakt zu kommen, ein weicher und flexibler Beutel ist, insbesondere aus PET, der an dem unteren Teil des ringförmigen Innenteils der Kappe befestigt und insbesondere mit Druckluft aufgeblasen ist.

## Claims

1. Bottle for drinks and in particular for alcoholic drinks or for cosmetic or perfume products, which comprises:
on the one hand, a rigid external shell which ensures the mechanical strength of the bottle and which comprises a shell body which is extended by a neck which is provided with a mouth and a lower cover, having a uniform appearance over the entire shell body and the neck, covering at least 90% of the surface thereof, and
- on the other hand, an internal container which is intended to come into contact with the drink, the cosmetic product or the perfume, the bottle being **characterised in that**
- the shell which has a weight less than 0.5 g/cm² is provided with a cap which is made of a rigid material and which is fitted onto the mouth and fixed thereto and which comprises an external annular portion and an internal annular portion which is inserted inside the mouth, this shell being produced from a cylindrical braid of plant fibres whose burn temperature is greater than 140°C,
- the shell is inserted into an impregnation matrix which is made from a thermoplastic resin whose melting temperature is less than or equal to 190°C,
- the internal container is made of a thermoplastic material which is fixed to the internal annular portion of the cap.

2. Bottle according to claim 1,
**characterised in that**
the cylindrical braid of plant fibres is a braid of linen fibres, hemp fibres, rice fibres or bamboo fibres.

3. Bottle according to either claim 1 or claim 2,
**characterised in that**
the shell has a diameter which varies between approximately 30 mm and approximately 90 mm, and the braiding angle of the fibre which constitutes the cylindrical braid varies between 25° and 65° along this shell in order to obtain a uniform appearance over the entire surface of the shell body and the neck.

4. Bottle according to claim 3,
**characterised in that**
the cylindrical braid of plant fibres is a braid of linen fibres having a diameter of approximately 0.3 mm and comprises from 90 to 100 filaments which each contain 5 fibres.

5. Bottle according to any one of claims 1 to 4,
**characterised in that**
the thermoplastic resin which constitutes the impregnation matrix is selected from the following resins: PE, PP, PLA and PET.

6. Bottle according to any one of claims 1 to 5,
**characterised in that**
the container which is intended to come into contact with the drink, the cosmetic product or the perfume is a container which is made of PET and which has a specific form and which is fixed to the lower portion of the internal annular portion of the cap.

7. Bottle according to any one of claims 1 to 5,
**characterised in that**
the container which is intended to come into contact with the drink, the cosmetic product or the perfume is a pliable and flexible pocket, which is in particular made of PE and which is fixed to the lower portion of the internal annular portion of the cap and which is inflated in particular with compressed air.
